# EUROPÄISCHE PATENTSCHRIFT

(11) **EP 0 864 667 B1**
(45) Veröffentlichungstag und Bekanntmachung des Hinweises auf die Patenterteilung: **27.06.2001**
(21) Anmeldenummer: 98103665.0
(22) Anmeldetag: 03.03.1998
(51) Int. Cl.: C23C 2/02, C23C 2/38, C23C 2/28, C23C 2/08

(54) **Verfahren zur Herstellung eines korrosionsbeständigen Rohres**
Method of manufacturing a corrosion-resistant tube
Procédé de fabrication d'un tube résistant à la corrosion

(30) Priorität: 13.03.1997 DE 19710294
(43) Veröffentlichungstag der Anmeldung: 16.09.1998
(73) Patentinhaber: Wieland-Werke AG, 89070 Ulm (DE)
(72) Erfinder: Müller, Gert, Dipl.-Ing. Dr.rer.nat., 89233 Neu-Ulm (DE); Poletek, Leszek, Dr.-Ing., 89077 Ulm (DE); Dressel, Harald, 89269 Vöhringen (DE); Schneider, Traugott, 89075 Ulm (DE)

(56) Entgegenhaltungen:
- EP-A- 0 480 739
- DE-A- 3 823 309
- US-A- 4 490 411

## Beschreibung

Die Erfindung betrifft ein Verfahren zur Herstellung eines Installationsrohres aus Kupfer oder einer Kupferlegierung mit einer Zinn- oder Zinnlegierungsschicht auf der Innenoberfläche des Rohres.

Treten Kupfer oder Kupfer-Legierungen in Kontakt mit Wasser, so geht eine gewisse Kupfer-Menge in Lösung. Das Inlösunggehen von Kupfer, insbesondere in Trinkwasserinstallationen, wird aber in letzter Zeit mit Hinblick auf ein gesteigertes Umweltbewußtsein und gesundheitliche Aspekte zunehmend diskutiert. Eine Absenkung des derzeit noch gültigen Richtwertes von 3 mg Cu/l nach 12 h Stagnation in der deutschen Trinkwasserverordnung bzw. die Festsetzung eines europaweiten niedrigeren Grenzwertes ist in absehbarer Zeit wahrscheinlich. Im allgemeinen wird der oben angegebene Richtwert nicht erreicht oder überschritten. Ausnahmen ergeben sich unter Umständen bei Neuinstallationen oder ungünstigen Wasserqualitäten.

Es sind mehrere Veröffentlichungen bekannt, in denen von Korrosionsschutzschichten auf Rohrinnenflächen berichtet wird. Hierbei handelt es sich u. a. um vergleichsweise dicke metallische Beschichtungen von ca 1 bis 200 µm, vorzugsweise aus Zinn, das durch chemische Abscheidung (EP-OS 0.503.389, JP-OS 4-45.282) aufgebracht wird. Damit besteht die Gefahr, daß chemische Rückstände auf der Rohrinnenoberfläche verbleiben, die evtl. in das Trinkwasser übergehen können.

Weiterhin ist aus der DE-OS 3.823.309 ein Verfahren zur Herstellung von Metallrohren, die mit Zinn oder auf Zinn basierenden Legierungen beschichtet sind, bekannt, bei dem nach einer Verfahrens-Variante vorwiegend Stahlrohre in einer reduzierenden Gasatmosphäre mittels eines Hochfrequenzofens auf eine Temperatur von über 1.000 °C erwärmt werden müssen. Dabei soll das Beschichtungsmaterial in Form von Draht, Blech oder Pulver eingebracht werden.

Der Erfindung liegt die Aufgabe zugrunde, ein Verfahren der genannten Art zur Herstellung von Installationsrohren aus kupfer oder eines kupferlegierung anzugeben, bei dem insbes. die Haftung der Zinnschicht auf der Innenoberfläche des Rohres verbessert wird.

Zur Lösung dieser Aufgabe werden erfindungsgemäß die in Anspruch 1 genannten Verfahrensschritte durchgeführt.

Durch das erfindungsgemäße Verfahren werden überraschenderweise eine Desoxidation und eine Aktivierung der Rohrinnenoberfläche erreicht, wobei insbes. auch Reste der Ziehmittel beseitigt werden, so daß eine vollflächige Zinnschicht definierter Dicke resultiert. Diese Schicht ist auch dicht, d. h. es treten keine durchgehenden Poren auf.
Zwischen Rohrinnenoberfläche und der Zinnschicht bildet sich eine intermetallische Phase (IMP) aus, die für gute Haftungsbeständigkeit der Zinnschicht auf der Rohrinnenoberfläche sorgt.

Weitere bevorzugte Ausführungsformen des Verfahrens ergeben sich aus den Verfahrensschritten nach den Ansprüchen 2 bis 12.

Die Erfindung wird anhand der folgenden Ausführungsbeispiele näher erläutert.
Es zeigt
- Fig. 1: schematisch den erfindungsgemäßen Verfahrensablauf für ein Kupferrohr in Form eines Coils oder einer Stange und
- Fig. 2: den Einsatz eines Abstreifers bei der Verzinnung.

In Fig. 2a/2b wird die Verzinnung der Innenoberfläche eines Kupferrohres 1 mittels eines Abstreifers 2 in Form einer Kugel gezeigt (Fig. 2a: Ausgangszustand; Fig. 2b: Betriebszustand). Ein zwischen zwei Stopfen 3', 3" angeordneter Vorrat flüssigen Zinns 4 wird mittels des kugelförmigen Abstreifers 2 aus flexiblem Material, insbes. Silikon, unter Einfluß von Gas oder Wasser in Pfeilrichtung durch das Rohr 1 getrieben. Im Ausgangszustand ist der Durchmesser d des kugelförmigen Abstreifers 2 größer als der Innendurchmesser Dᵢ des Rohres 1. Nach Einsatz in das Rohr 1 wird der Abstreifer 2 auf den Durchmesser d* zusammengedrückt.

Die gewünschte Dicke S der Schicht 5 wird beeinflußt durch die geometrischen Verhältnisse, den Verformungswiderstand des Abstreifermaterials und die Geschwindigkeit, mit welcher der Abstreifer 2 durch das Rohr 1 getrieben wird.

### Zahlenbeispiel:

Ein 25 m langer coil eines Kupferrohres der Abmessung 15 x 1 mm wurde in einem Ofen 30 min mit Stickstoff durchgespült.
Konvektives Aufheizen erfolgte für 40 min auf eine Temperatur T = 240 °C.

Die Stopfen aus Fasermaterial hatten einen Durchmesser von 14 mm und eine Länge von 20 mm.

Als Abstreifer wurde eine Silikon-Kugel mit einem Ausgangsdurchmesser d = 13,4 mm verwendet. Die verbrauchte Zinnmenge betrug 120 g. Die Kühlzeit betrug 50 min.
Es wurden einwandfreie Zinnschichten der Dicke S = 2,5 bis 22 µm erzielt.

## Patentansprüche

1. Verfahren zur Herstellung eines Installationsrohres (1) aus Kupfer oder einer Kupferlegierung mit einer Zinn- oder Zinnlegierungsschicht (5) auf der Innenoberfläche des Rohres (1),
dadurch gekennzeichnet, daß
a) im Rohrinneren eine reduzierende Gasatmosphäre aufrecht erhalten wird,
b) das Rohr (1) für 0,5 bis 60 min auf eine Temperatur T von 220 bis 300 °C erwärmt wird,
c) die Innenoberfläche mit einer Schicht gleichförmiger Dicke S im Um-Bereich verzinnt wird, indem die Zinnschicht (5) mittels Durchleiten flüssigen Zinns (4) auf die Innenoberfläche des Rohres (1) aufgebracht wird, und
d) das Rohr (1) schnell abgekühlt wird.

2. Verfahren nach Anspruch 1, dadurch gekennzeichnet,
daß die Erwärmung induktiv, konduktiv oder konvektiv erfolgt.

3. Verfahren nach Anspruch 1 oder 2, dadurch gekennzeichnet,
daß die Erwärmung auf eine Temperatur T von 230 bis 260 °C erfolgt.

4. Verfahren nach einem oder mehreren der Ansprüche 1 bis 3, dadurch gekennzeichnet,
daß als reduzierende Gasatmosphäre Wasserstoff oder ein Wasserstoff-Stickstoff-Gasgemisch verwendet wird.

5. Verfahren nach einem oder mehreren der Ansprüche 1 bis 4, dadurch gekennzeichnet,
daß das flüssige Zinn (4) mittels eines Abstreifers (2) aus flexiblem Material, dessen Durchmesser d im Ausgangszustand gleich oder größer ist als der Innendurchmesser Dᵢ des Rohres (1), durch das Rohr (1) getrieben wird.

6. Verfahren nach Anspruch 5, dadurch gekennzeichnet,
daß eine zwischen zwei Stopfen (3', 3") befindliche Charge flüssigen Zinns (4) durch das Rohr (1) getrieben wird.

7. Verfahren nach Anspruch 5 oder 6, dadurch gekennzeichnet,
daß der Abstreifer (2) unter Einfluß von Gas oder Wasser bewegt wird.

8. Verfahren nach einem oder mehreren der Ansprüche 5 bis 7, dadurch gekennzeichnet,
daß als Abstreifer (2) eine Kugel, vorzugsweise aus Silikon, verwendet wird.

9. Verfahren nach einem oder mehreren der Ansprüche 1 bis 8, dadurch gekennzeichnet,
daß eine 2 bis 100 µm dicke Zinnschicht (5) aufgebracht wird.

10. Verfahren nach Anspruch 9, dadurch gekennzeichnet,
daß eine 2 bis 20 µm dicke Zinnschicht (5) aufgebracht wird.

11. Verfahren nach einem oder mehreren der Ansprüche 1 bis 10, dadurch gekennzeichnet,
daß die Abkühlung mit einer Geschwindigkeit von 5 bis 100 °C/min erfolgt.

12. Verfahren nach Anspruch 11, dadurch gekennzeichnet,
daß die Abkühlung mittels Gas oder Wasser erfolgt.

## Claims

1. Method of manufacturing plumbing tubing (1) of copper or a copper alloy with a tin or tin alloy layer (5) on the inner surface of the tubing (1), characterised in that
a) a reducing gas atmosphere is maintained inside the tubing,
b) the tubing (1) is heated for from 0.5 to 60 minutes at a temperature T of from 220 to 300°C,
c) the inner surface is tin-plated with a layer of uniform thickness S in the µm range by applying the layer (5) of tin to the inner surface of the tubing (1) by passing liquid tin (4) through, and
d) the tubing (1) is rapidly cooled.

2. Method according to claim 1, characterised in that the heating is effected inductively, conductively or convectively.

3. Method according to claim 1 or 2, characterised in that the heating is effected at a temperature T of from 230 to 260°C.

4. Method according to one or more of claims 1 to 3, characterised in that hydrogen or a hydrogen-nitrogen gas mixture is used as the reducing gas atmosphere.

5. Method according to one or more of claims 1 to 4, characterised in that the liquid tin (4) is forced through the tubing (1) by means of a pig (2) of flexible material, the diameter d of which in the starting state is equal to or greater than the inside diameter Dᵢ of the tubing (1).

6. Method according to claim 5, characterised in that a charge of liquid tin (4) located between two plugs (3', 3") is forced through the tubing (1).

7. Method according to claim 5 or 6, characterised in that the pig (2) is moved under the influence of gas or water.

8. Method according to one or more of claims 5 to 7, characterised in that a ball, preferably of silicone, is used as the pig (2).

9. Method according to one or more of claims 1 to 8, characterised in that a layer (5) of tin from 2 to 100 µm thick is applied.

10. Method according to claim 9, characterised in that a layer (5) of tin from 2 to 20 µm thick is applied.

11. Method according to one or more of claims 1 to 10, characterised in that the cooling is effected at a rate of from 5 to 100°C/min.

12. Method according to claim 11, characterised in that the cooling is effected by means of gas or water.

## Revendications

1. Procédé pour fabriquer un tube d'installation (1) en cuivre ou en alliage de cuivre comportant une couche d'étain ou d'alliage d'étain (5) sur la surface intérieure du tube (1), caractérisé en ce que :
a) on maintient une atmosphère gazeuse réductrice dans l'intérieur du tube,
b) on réchauffe le tube (1) pendant 0,5 à 60 min à une température T de 220 à 300°C,
c) on étame la surface intérieure d'une couche d'épaisseur uniforme S dans la plage de quelques µm, en déposant la couche d'étain (5) par passage de l'étain liquide (4) sur la surface intérieure du tube (1), et
d) on fait rapidement refroidir le tube (1).

2. Procédé selon la revendication 1, caractérisé en ce que le réchauffement s'effectue par induction, conduction ou convection.

3. Procédé selon l'une ou l'autre des revendications 1 et 2, caractérisé en ce que le réchauffement s'effectue à une température T de 230 à 260°C.

4. Procédé selon l'une ou plusieurs des revendications 1 à 3, caractérisé en ce que l'on utilise en tant qu'atmosphère gazeuse réductrice de l'hydrogène ou un mélange gazeux d'hydrogène et d'azote.

5. Procédé selon l'une ou plusieurs des revendications 1 à 4, caractérisé en ce que l'on chasse l'étain liquide (4) à travers le tube (1) au moyen d'un racleur (2) en matériau flexible dont le diamètre d, dans l'état de départ, est égal ou supérieur au diamètre intérieur D; du tube (1).

6. Procédé selon la revendication 5, caractérisé en ce que l'on chasse une charge d'étain liquide (4) située entre deux bouchons (3', 3") à travers le tube (1).

7. Procédé selon l'une ou l'autre des revendications 5 et 6, caractérisé en ce que le racleur (2) est déplacé sous l'effet de gaz ou d'eau.

8. Procédé selon l'une ou plusieurs des revendications 5 à 7, caractérisé en ce que l'on utilise en tant que racleur (2) une sphère de préférence en silicone.

9. Procédé selon l'une ou plusieurs des revendications 1 à 8, caractérisé en ce que l'on dépose une couche d'étain (5) d'une épaisseur de 2 à 100 µm.

10. Procédé selon la revendication 9, caractérisé en ce que l'on dépose une couche d'étain (5) d'une épaisseur de 2 à 20 µm.

11. Procédé selon l'une ou plusieurs des revendications 1 à 10, caractérisé en ce que le refroidissement s'effectue à une vitesse de 5 à 100°C/min.

12. Procédé selon la revendication 11, caractérisé en ce que le refroidissement s'effectue au moyen de gaz ou d'eau.
